# EUROPÄISCHE PATENTSCHRIFT

(11) **EP 3 233 222 B1**
(45) Veröffentlichungstag und Bekanntmachung des Hinweises auf die Patenterteilung: **13.06.2018**
(21) Anmeldenummer: 15784569.4
(22) Anmeldetag: 19.10.2015
(51) Int. Cl.: A63B 41/08, A63B 41/10, A63B 45/00

(54) **BALL, INSBESONDERE FUSSBALL, UND VERFAHREN ZU SEINER HERSTELLUNG**
BALL, ESPECIALLY FOOTBALL, AND PRODUCTION PROCESS THEREFORE
BALLON, EN PARTICULIER BALLON DE FOOT, ET PROCESSUS DE FABRICATION DE CELUI-CI

(43) Veröffentlichungstag der Anmeldung: 25.10.2017
(73) Patentinhaber: PUMA SE, 91074 Herzogenaurach (DE)
(72) Erfinder: HARTMANN, Matthias, 91301 Forchheim (DE)
(74) Vertreter: Gosdin, Michael
(86) Internationale Anmeldenummer: PCT/EP2015/002057
(87) Internationale Veröffentlichungsnummer: WO 2017/067564

(56) Entgegenhaltungen:
- WO-A1-2010/133305
- DE-A1- 10 255 092
- US-A1- 2010 144 470
- US-A1- 2013 324 333

## Beschreibung

Die Erfindung betrifft einen Ball, insbesondere einen Fußball, der eine Ballhülle aus einer Anzahl Paneelen aufweist, wobei die Paneelen direkt oder indirekt auf einem Trägerkörper, insbesondere auf einer Ballblase, aufgebracht sind, wobei die Paneelen mindestens eine Materialschicht aufweisen, die aus Kunststoff besteht oder Kunststoff aufweist. Des weiteren betrifft die Erfindung ein Verfahren zur Herstellung eines solchen Balls.

Ein Ball der gattungsgemäßen Art ist beispielsweise in der WO 2010/133305 A1 beschrieben. Hier wird die Oberfläche einer Ballblase mit einer Anzahl pentagonal oder hexagonal ausgeformter Paneelen parkettiert, was einer typischen Bauform eines gattungsgemäßen Balls entspricht. Aus der DE 102 55 092 A1 ist es bekannt, die Paneelen aus einem flächigen und ggf. mehrlagigen Material auszuschneiden, die für die Bedeckung einer Kugeloberfläche nötig sind. Diese Paneelen haben zumeist pentagonale und hexagonale Form, um damit gemäß der sog. Euler-Formel die Balloberfläche zu parkettieren. Weitere ähnliche Lösungen zeigen die US 2010/144470 A1 und die US 2013/324333 A1**.**

Um dem Ball die benötigten Eigenschaften zu verleihen, sind bei der vorbekannten Lösung gemäß der WO 2010/133305 A1 relativ aufwändige mehrschichtige Kunststoffsorten miteinander verbunden, aus denen die Paneelen gefertigt werden. Bei der genannten vorbekannten Lösung besteht eine oberste Schicht (Deckschicht) aus einem aliphatischen Polyurethan. Eine darunter angeordnete zweite Schicht besteht aus einem aliphatischen Polyurethan höherer Dichte. Eine darunter angeordnete dritte Schicht ist eine Schicht, bei der eine Mischung aus Polyester und Polyether-basiertem Polyurethan verwendet wird. Zusätzlich wird eine geschäumte Struktur eingesetzt, die unter Zugabe eines chemischen Treibmittels erzeugt wird. Hierunter befindet sich eine vierte Schicht aus einem aliphatischen wasserbasierten Polyurethan-Schaum. Die unterste, fünfte Schicht ist ähnlich der vierten Schicht und unterscheidet sich im Grad der Schäumung.

Nachteilig ist bei den vorbekannten Bällen, dass eine nicht unerhebliche Veränderung der Spieleigenschaften des Balls festzustellen sind, abhängig davon, wie hoch die Temperatur des Balls ist. Abhängigkeit von dieser können sich die Spieleigenschaften wesentlich verändern, d. h. wenn beispielsweise einmal der Ball im Winter und einmal im Sommer benutzt wird. Bei der vorbekannten, oben diskutierten Lösung wird versucht, dem durch einen relativ aufwendigen Schichtaufbau der Paneelen zu begegnen. Dies ist zum einen relativ aufwendig und damit teuer und bringt zum anderen nicht immer den gewünschten Effekt.

Der Erfindung liegt daher die Aufgabe zugrunde, einen Ball der gattungsgemäßen Art, insbesondere einen Fußball, sowie ein Verfahren zu dessen Herstellung bereitzustellen, so dass es mit relativ einfachen und damit kostengünstigen Maßnahmen möglich wird, die Spieleigenschaften des Balls über einen breiten Temperaturbereich möglichst konstant zu halten.

Die Lösung dieser Aufgabe durch die Erfindung ist dadurch gekennzeichnet, dass das Kunststoffmaterial der mindestens einen Schicht der Paneelen expandiertes thermoplastisches Polyurethan (E-TPU) ist, wobei das expandierte thermoplastische Polyurethan (E-TPU) aus einzelnen Kunststoffkörpern besteht, die thermisch oder mittels eines Bindemittels miteinander verbunden sind, und wobei die einzelnen Kunststoffkörper eine Ausdehnung in den drei Raumrichtungen zwischen 2 mm und 15 mm aufweisen.

Die Paneelen bestehen dabei bevorzugt aus einer einzigen Schicht aus expandiertem thermoplastischem Polyurethan (E-TPU).

Die einzelnen Kunststoffkörper haben dabei bevorzugt eine Ausdehnung in den drei Raumrichtungen zwischen 3 mm und 9 mm.

Die Paneelen können auf den Trägerkörper aufgeklebt sein. Alternativ oder additiv kommt auch ein thermisches Verbindungsverfahren in Betracht.

Zwischen den Paneelen und dem Trägerkörper kann eine Zwischenschicht angeordnet sein, die aus nicht geschäumtem, thermoplastischem Polyurethan (TPU) besteht.

Weiterhin können die Paneelen an ihrer nach außen gewandten Seite mit einer Beschichtung, insbesondere mit einer Folie, versehen sein, die aus nicht geschäumtem, thermoplastischem Polyurethan (TPU) besteht.

Das Verfahren zur Herstellung eines solchen Balls zeichnet sich dadurch aus, dass die Paneelen durch die folgenden Schritte hergestellt werden:
a) Herstellen von Kunststoffkörpern, deren Ausdehnung in den drei Raumrichtungen zwischen 2 mm und 15 mm, vorzugsweise zwischen 3 mm und 9 mm, liegt, wobei die Kunststoffkörper aus expandiertem thermoplastischem Polyurethan (E-TPU) bestehen;
b) Einbringen der Kunststoffkörper in ein Formwerkzeug, das eine Kavität aufweist, die der Form der herzustellenden Paneelen entspricht;
c) Verbinden der im Formwerkzeug aneinander liegenden Kunststoffkörper miteinander, wobei zum Verbinden ein Bindemittel ins Formwerkzeug eingegeben wird und/oder wobei zum Verbinden Wärme auf die Kunststoffkörper einwirken gelassen wird.

Die Kunststoffkörper haben dabei bevorzugt eine kugelförmige oder ellipsoidförmige Gestalt.

Das Ausgangsmaterial für die Herstellung der Kunststoffkörper weist bevorzugt eine Härte zwischen 75 bis 90 Shore A auf, vorzugsweise zwischen 80 und 85 Shore A.

Die Kunststoffkörper haben bevorzugt eine Schüttdichte zwischen 100 und 300 kg/m³.

Das Verbinden der Kunststoffkörper gemäß obigem Schritt c) erfolgt bevorzugt, indem ein Bindemittel mit einem Gewichtsanteil zwischen 5 % und 30 % bezogen auf die fertige Paneele den Kunststoffkörpern zugegeben wird. Das Bindemittel hat dabei bevorzugt elastische Eigenschaften.

Als Binder zum Verbinden der einzelnen aneinandergrenzenden Kunststoffkörper hat sich besonders ein 2-Komponenten-Polyurethan-System bewährt. Besonders bevorzugt kommt ein System zum Einsatz, das aus einem Polyether-basierten Polyol und einem MDI-Prepolymer besteht (MDI: Diphenyl-Methan-Diisocyanat).

Prepolymere sind eine Stoffgruppe, die eine reaktive Zwischenstufe zwischen monomeren Isocyanaten und Polyurethanpolymeren darstellt. Sie werden durch Reaktion einer Polyolkomponente mit einem Überschuss einer Polyisocyanat-Komponente hergestellt.

Die Eigenschaften der Prepolymere und der daraus hergestellten fertigen Klebstoffe können in weiten Bereichen durch die Wahl der PolyolKomponente (z. B. Polyester bzw. Polyether) und der Polyisocyanat-komponente (z. B. aromatisch bzw. aliphatisch), dem molaren Verhältnis dieser beiden Reaktionspartner sowie der anschließenden Formulierung (z. B. Katalysator, Füllstoff und/oder Weichmacher) eingestellt werden, was auch bei der vorliegenden Anwendung genutzt werden kann.

Das Verbinden der Kunststoffkörper gemäß obigem Schritt c) kann allerdings alternativ auch erfolgen, indem Wasserdampf unter Druck in das Formwerkzeug geleitet wird. Der Druck des Wasserdampfs liegt dabei bevorzugt zwischen 1,0 bar und 5,0 bar, vorzugsweise zwischen 2,0 bar und 3,5 bar.

Zu dem zum Einsatz kommenden expandierten thermoplastischen Polyurethan (E-TPU) sei folgendes erwähnt: Dieses Material ist an sich wohl bekannt und wird beispielsweise in Schuhen eingesetzt. Es ist beispielsweise unter der Bezeichnung "Infinergy" der BASF SE erhältlich. Zu diesem Material wird ausdrücklich auf die WO 2005/066250 A1 Bezug genommen, wo sich Details zu diesem Material, also zu expandierbaren thermoplastischen Polyurethanen und deren Herstellung finden.

Zum Vorbekanntsein von thermoplastischem Elastomer auf Urethanbasis sei weiterhin ausdrücklich auf die WO 2010/010010 A1 hingewiesen, in der ein expandierbarer, treibmittelhaltiger thermoplastischer Polymer-Blend offenbart wird, der thermoplastisches Polyurethan und Styrolpolymerisat enthält. Der Polymer-Blend kann dabei mindestens ein weiteres thermoplastisches Polymer enthalten. Als weiteres thermoplastisches Polymer kommt insbesondere Polyamid (PA), Polymethylmethacrylat (PMMA), Polycarbonat (PC), Polyethylen (PE), Polypropylen (PP), Polyvinylchlorid (PVC), Cellulose bzw. Polyoxymethylen (POM) in Frage.

Mit der vorgeschlagenen Ausgestaltung eines Balls, insbesondere eines Fußballs, wird der Vorteil erzielt, dass der Ball temperaturstabiler ist als herkömmliche Bälle. Demgemäß bleibt auch bei Kälte das verwendete E-TPU weich, so dass sich der Ball nicht verhärtet. Die Spieleigenschaften verbessern sich entsprechend.

In der Zeichnung ist ein Ausführungsbeispiel der Erfindung dargestellt. Es zeigen:
- Fig. 1: einen Fußball, dessen Oberfläche mit einer Anzahl Paneelen bedeckt ist,
- Fig. 2: einen Ausschnitt aus dem Ball gemäß Figur 1, wobei der Schnitt entlang eines Großkreises des Balls skizziert ist, und
- Fig. 3: schematisch drei Kunststoffkörper als Bestandteil einer Paneele des Balls.

In Fig. 1 und Fig. 2 ist ein Fußball 1 dargestellt, wie er klassischer Weise aufgebaut ist. Auf einem Trägerkörper 3 in Form einer Ballblase werden Paneelen 2 aufgebracht. Diese Paneelen haben entweder pentagonale Form (s. Pentagone 8) oder hexagonale Form (s. Hexagone 9), die in der bekannten Weise aneinander angeordnet sind. Die Paneelen 2 grenzen aneinander, wodurch sich Nahtstellen 7 ergeben. Die Paneelen 2 können auf den Trägerkörper 3 aufgeklebt sein, wobei sie bevorzugt nicht miteinander vernäht sind. Der Fußball 1 ist dann also nahtlos. Es ist aber auch ein Aufbringen der Paneelen 2 auf den Trägerkörper 3 durch einen thermischen Verbindungsprozess möglich.

Die einzelnen Paneelen 2 werden aus einem ebenen Grundmaterial ausgeschnitten. Vorliegend ist das Grundmaterial als homogene Schicht aus einem einzigen Material ausgebildet, wobei das Kunststoffmaterial dieser Schicht expandiertes thermoplastisches Polyurethan (E-TPU) ist. Bevorzugt ist eine Ausbildung der einzelnen Paneelen 2 in einem entsprechenden Formwerkzeug (insbesondere Multi-Kavitäten-Werkzeug).

Der Trägerkörper 3, also die Ballblase, kann mit einem Textilmaterial verstärkt sein, damit der Ball 1 möglichst rund bleibt. Weiterhin kann vorgesehen werden, dass zwischen Paneelen 2 und Trägerkörper 3 eine Zwischenschicht 5 aus TPU angeordnet ist.

In ähnlicher Weise können Paneelen 2 an ihrer nach außen weisenden Oberfläche ebenfalls mit einer Beschichtung 6 aus TPU versehen sein, wobei hier insbesondere eine Folie aus diesem Material infrage kommt, die auf die Balloberfläche aufgebracht wird.

Die hergestellten Paneelen 2 werden gemäß Fig. 2 auf die Ballblase 3 (worunter hier auch die Karkasse verstanden wird) aufgeklebt, so dass die Paneelen 2 an den Nahtstellen 7 aneinander stoßen. Die Ballblase selber wird in bekannter Weise hergestellt.

Eine Karkasse wird dabei aus Polyester- ober Baumwoll-Geweben gebildet und vernäht. In diese wird dann eine Blase eingesetzt. Nach dem Aufblasen kann die Oberfläche mit einer Schicht aus Latex-Klebstoff versehen werden. Die Paneelen können dann in eine Form mit entsprechenden Ausnehmungen für die Paneelen eingelegt werden, woraufhin die vorbereitete Karkasse in die Form eingelegt und die Form geschlossen wird, woraufhin die Blase aufgeblasen wird. Nach dem Vorgang kann der Ball geprüft werden.

Der so hergestellte Ball ist weitgehend wasserdicht.

Zum Aufbau des Materials der Paneelen 2 wird auf Figur 3 Bezug genommen. Hier ist zu erkennen, dass sich das Paneelen-Material aus einer Anzahl Kunststoffkörpern 4 zusammensetzt, die kugelförmig, ellipsoid oder nierenförmig ausgebildet sind; in Fig. 3 sind ellipsoide Kunststoffkörper 4 skizziert. Jeder Kunststoffkörper 4 dehnt sich in den drei Raumrichtungen um eine Ausdehnung a, b bzw. c aus. Die Werte für die Ausdehnungen a, b und c liegen dabei bevorzugt zwischen 2 mm und 15 mm, wobei sich Werte zwischen 3 mm und 9 mm besonders bewährt haben.

Für die dauerhafte Verbindung der einzelnen Kunststoffkörper 4 stehen im wesentlichen zwei verschiedene bevorzugte Möglichkeiten zur Verfügung. Die erste Möglichkeit stellt darauf ab, dass die einzelnen Kunststoffkörper mit einem Binder miteinander verbunden, d. h. verklebt werden.

Der Mischungsanteil des Binders (Klebers) beträgt (einschließlich gegebenenfalls vorhandener Farbe) mindestens 5 Gewichts-%; demgemäß wären dann 95 Gewichts-% geschäumte Kunststoffkörper (Pellets) vorhanden. Ein Anteil von 30 Gewichts-% Binder wird meist nicht überschritten, wenngleich das Verfahren auch noch mit einem höheren Anteil an Binder arbeitet. Der Binder sollte möglichst elastisch sein.

Als Binder kann beispielsweise auch ein Polyurethanschaum eingesetzt werden, mit dem die Kunststoffkörper 4 eingeschäumt werden. Die Mischungszusammensetzung von Kunststoffkörpern 4 und PU-Schaum kann so gewählt werden, dass sich eine gewünschte Dichte ergibt. Diejenige des PU-Schaums liegt zwischen 250 kg/m³ und 600 kg/m³; hinzu kommen die Kunststoffkörper 4, die von ihrer Größe her entsprechend ausgewählt werden.

Die zweite Möglichkeit stellt auf ein Verschweißen der einzelnen Kunststoffkörper 4 an deren Kontaktstelle ab.

Eine bevorzugte Möglichkeit ist das Zuleiten von Wasserdampf, aber auch eine direkte Hitzeeinwirkung, die die Kunststoffkörper an ihrer Oberfläche aufschmelzen lässt, ist möglich.

Bei einer Staudruckfahrweise werden die Kunststoffkörper 4 vor der Eingabe von Wasserdampf zunächst mit einem Staudruck von 3 bis 5 bar, vorzugsweise von 4 bar, komprimiert.

Bei einer Crackfahrweise werden die Kunststoffkörper 4 unkomprimiert in die Werkzeugkavität gegeben und dann Wasserdampf eingeleitet.

Typische erreichbare Dichten des Materials der Paneelen sind dabei Werte zwischen 50 kg/m³ und 180 kg/m³.

Bei der Durchführung des Verfahrens wird in der Regel mit Zykluszeiten des Formgebungsprozesses im Formwerkzeug zwischen 150 und 400 s gearbeitet. Die erreichbare Formteildichte liegt zwischen 180 kg/m³ und 320 kg/m³ in Abhängigkeit des konkret eingesetzten Verfahrens (höhere Werte bei Einsatz des erwähnten Staudrucks).

### Bezugszeichenliste:

- 1: Ball
- 2: Paneele
- 3: Trägerkörper (Ballblase)
- 4: Kunststoffkörper
- 5: Zwischenschicht
- 6: Beschichtung (Folie)
- 7: Nahtstelle
- 8: Pentagon
- 9: Hexagon

- a: Ausdehnung in Achsrichtung
- b: Ausdehnung in Achsrichtung
- c: Ausdehnung in Achsrichtung

## Patentansprüche

1. Ball (1), der eine Ballhülle aus einer Anzahl Paneelen (2) aufweist, wobei die Paneelen (2) direkt oder indirekt auf einem Trägerkörper (3) aufgebracht sind, wobei die Paneelen (2) mindestens eine Materialschicht aufweisen, die aus Kunststoff besteht oder Kunststoff aufweist,
**dadurch gekennzeichnet, dass**
das Kunststoffmaterial der mindestens einen Schicht der Paneelen (2) expandiertes thermoplastisches Polyurethan (E-TPU) ist, wobei das expandierte thermoplastische Polyurethan (E-TPU) aus einzelnen Kunststoffkörpern (4) besteht, die thermisch oder mittels eines Bindemittels miteinander verbunden sind, und wobei die einzelnen Kunststoffkörper (4) eine Ausdehnung (a, b, c) in den drei Raumrichtungen zwischen 2 mm und 15 mm aufweisen.

2. Ball nach Anspruch 1, **dadurch gekennzeichnet, dass** die Paneelen (2) aus einer einzigen Schicht aus expandiertem thermoplastischem Polyurethan (E-TPU) bestehen.

3. Ball nach Anspruch 1 oder 2, **dadurch gekennzeichnet, dass** die einzelnen Kunststoffkörper (4) eine Ausdehnung (a, b, c) in den drei Raumrichtungen zwischen 3 mm und 9 mm aufweisen.

4. Ball nach einem der Ansprüche 1 bis 3, **dadurch gekennzeichnet, dass** die Paneelen (2) auf dem Trägerkörper (3) aufgeklebt sind.

5. Ball nach einem der Ansprüche 1 bis 4, **dadurch gekennzeichnet, dass** zwischen den Paneelen (2) und dem Trägerkörper (3) eine Zwischenschicht (5) angeordnet ist, die aus nicht geschäumtem, thermoplastischem Polyurethan (TPU) besteht.

6. Ball nach einem der Ansprüche 1 bis 5, **dadurch gekennzeichnet, dass** die Paneelen (2) an ihrer nach außen gewandten Seite mit einer Beschichtung (6) versehen sind, die aus nicht geschäumtem, thermoplastischem Polyurethan (TPU) besteht.

7. Verfahren zur Herstellung eines Balls (1), der eine Ballhülle aus einer Anzahl Paneelen (2) aufweist, wobei die Paneelen (2) direkt oder indirekt auf einem Trägerkörper (3) aufgebracht werden, wobei die Paneelen (2) mindestens eine Materialschicht aufweisen, die aus Kunststoff besteht oder Kunststoff aufweist,
**dadurch gekennzeichnet, dass**
die Paneelen (2) hergestellt werden durch die Schritte:
a) Herstellen von Kunststoffkörpern (4), deren Ausdehnung (a, b, c) in den drei Raumrichtungen zwischen 2 mm und 15 mm liegt, wobei die Kunststoffkörper (4) aus expandiertem thermoplastischem Polyurethan (E-TPU) bestehen;
b) Einbringen der Kunststoffkörper (4) in ein Formwerkzeug, das eine Kavität aufweist, die der Form der herzustellenden Paneelen (2) entspricht;
c) Verbinden der im Formwerkzeug aneinander liegenden Kunststoffkörper (4) miteinander, wobei zum Verbinden ein Bindemittel ins Formwerkzeug eingegeben wird und/oder wobei zum Verbinden Wärme auf die Kunststoffkörper (4) einwirken gelassen wird.

8. Verfahren nach Anspruch 7, **dadurch gekennzeichnet, dass** die Kunststoffkörper (4) eine kugelförmige oder ellipsoidförmige Gestalt haben.

9. Verfahren nach Anspruch 7 oder 8, **dadurch gekennzeichnet, dass** das Ausgangsmaterial für die Herstellung der Kunststoffkörper (4) eine Härte zwischen 75 bis 90 Shore A aufweist.

10. Verfahren nach einem der Ansprüche 7 bis 9, **dadurch gekennzeichnet, dass** die Kunststoffkörper (4) eine Schüttdichte zwischen 100 und 300 kg/m³ aufweisen.

11. Verfahren nach einem der Ansprüche 7 bis 10, **dadurch gekennzeichnet, dass** das Verbinden der Kunststoffkörper (4) gemäß Schritt c) von Anspruch 7 erfolgt, indem ein Bindemittel mit einem Gewichtsanteil zwischen 5 % und 30 % bezogen auf die fertige Paneele (2) den Kunststoffkörpern (4) zugegeben wird.

12. Verfahren nach einem der Ansprüche 7 bis 11, **dadurch gekennzeichnet, dass** das Bindemittel elastische Eigenschaften aufweist.

13. Verfahren nach einem der Ansprüche 7 bis 10, **dadurch gekennzeichnet, dass** das Verbinden der Kunststoffkörper (4) gemäß Schritt c) von Anspruch 7 erfolgt, indem Wasserdampf unter Druck in das Formwerkzeug geleitet wird.

14. Verfahren nach Anspruch 13, **dadurch gekennzeichnet, dass** der Druck des Wasserdampfs zwischen 1,0 und 5,0 bar liegt.

## Claims

1. Ball (1), which comprises a ball cover composed of a number of panels (2), wherein the panels (2) are applied directly or indirectly to a carrier body (3), wherein the panels (2) have at least one material layer which consists of plastic or comprises plastic,
**characterized in that**
the plastic material of the at least one layer of the panels (2) is expanded thermoplastic polyurethane (E-TPU), wherein the expanded thermoplastic polyurethane (E-TPU) consists of single plastic bodies (4) which are connected thermally or by means of a binder and wherein the single plastic bodies (4) have an extension (a, b, c) in the three spatial directions between 2 mm and 15 mm.

2. Ball according to claim 1, **characterized in that** the panels (2) consist of a single layer of expanded thermoplastic polyurethane (E-TPU).

3. Ball according to claim 1 or 2, **characterized in that** the single plastic bodies (4) have an extension (a, b, c) in the three spatial directions between 3 mm and 9 mm.

4. Ball according to one of claims 1 to 3, **characterized in that** the panels (2) are glued on the carrier body (3).

5. Ball according to one of claims 1 to 4, **characterized in that** an intermediate layer (5) is arranged between the panels (2) and the carrier body (3) which intermediate layer (5) consists of non-foamed thermoplastic polyurethane (TPU).

6. Ball according to one of claims 1 to 5, **characterized in that** the panels (2) are provided with a coating (6) at its side which is directed outwards which coating (6) consists of non-foamed thermoplastic polyurethane (TPU).

7. Method for the production of a ball (1), which comprises a ball cover composed of a number of panels (2), wherein the panels (2) are applied directly or indirectly to a carrier body (3), wherein the panels (2) have at least one material layer which consists of plastic or comprises plastic,
**characterized in that**
the panels (2) are produced by the steps:
a) Producing of plastic bodies (4) which extent (a, b, c) in the three spatial directions is between 2 mm and 15 mm, wherein the plastic bodies (4) consist of expanded thermoplastic polyurethane (E-TPU);
b) Filling of the plastic bodies (4) into a molding tool which comprises a cavity which corresponds to the form of the panels (2) which have to be produced;
c) Connecting of the plastic bodies (4) with another which are arranged in the molding tool side by side, wherein for connecting a binder is given into the molding tool and/or wherein for connecting heat is affected to the plastic bodies (4).

8. Method according to claim 7, **characterized in that** the plastic bodies (4) have a spherical or ellipsoid shape.

9. Method according to claim 7 or 8, **characterized in that** the base material for the production of the plastic bodies (4) has a hardness between 75 to 90 Shore A.

10. Method according to one of claims 7 to 9, **characterized in that** the plastic bodies (4) have a bulk density between 100 and 300 kg/m³.

11. Method according to one of claims 7 to 10, **characterized in that** the connecting of the plastic bodies (4) according to step c) of claim 7 takes place by adding a binder to the plastic bodies (4) with a percentage by weight between 5 % and 30 % related to the final panel (2).

12. Method according to one of claims 7 to 11, **characterized in that** the binder has elastic properties.

13. Method according to one of claims 7 to 10, **characterized in that** the connecting of the plastic bodies (4) according to step c) of claim 7 takes place by guiding water steam under pressure into the molding tool.

14. Method according to claim 13, **characterized in that** the pressure of the water steam is between 1.0 and 5.0 bar.

## Revendications

1. Ballon (1), qui présente une enveloppe de ballon constituée d'une pluralité de panneaux (2), les panneaux (2) étant appliqués directement ou indirectement sur un corps de support (3), les panneaux (2) présentant au moins une couche de matériau qui se compose de plastique ou qui présente du plastique,
**caractérisé en ce que**
le matériau en plastique de l'au moins une couche des panneaux (2) est du polyuréthane thermoplastique expansé (E-TPU), le polyuréthane thermoplastique expansé (E-TPU) se composant de corps en plastique individuels (4) qui sont liés les uns aux autres thermiquement ou au moyen d'un liant et les corps en plastique individuels (4) présentant une extension (a, b, c) dans les trois directions spatiales comprise entre 2 mm et 15 mm.

2. Ballon selon la revendication 1, **caractérisé en ce que** les panneaux (2) se composent d'une couche unique en polyuréthane thermoplastique expansé (E-TPU) .

3. Ballon selon la revendication 1 ou 2, **caractérisé en ce que** les corps en plastique individuels (4) présentent une extension (a, b, c) dans les trois directions spatiales comprise entre 3 mm et 9 mm.

4. Ballon selon l'une quelconque des revendications 1 à 3, **caractérisé en ce que** les panneaux (2) sont collés sur le corps de support (3).

5. Ballon selon l'une quelconque des revendications 1 à 4, **caractérisé en ce qu'**entre les panneaux (2) et le corps de support (3) est disposée une couche intermédiaire (5) qui se compose de polyuréthane thermoplastique non moussé (TPU).

6. Ballon selon l'une quelconque des revendications 1 à 5, **caractérisé en ce que** les panneaux (2) sont pourvus, au niveau de leurs côtés tournés vers l'extérieur, d'un revêtement (6) qui se compose de polyuréthane thermoplastique non moussé (TPU).

7. Procédé de fabrication d'un ballon (1) qui présente une enveloppe de ballon constituée d'une pluralité de panneaux (2), les panneaux (2) étant appliqués directement ou indirectement sur un corps de support (3), les panneaux (2) présentant au moins une couche de matériau qui se compose de plastique ou qui présente du plastique,
**caractérisé en ce que**
les panneaux (2) sont fabriqués par les étapes suivantes :
a) fabrication de corps en plastique (4) dont l'extension (a, b, c) dans les trois directions spatiales est comprise entre 2 mm et 15 mm, les corps en plastique (4) se composant de polyuréthane thermoplastique expansé (E-TPU) ;
b) introduction des corps en plastique (4) dans un outil de formage qui présente une cavité qui correspond à la forme des panneaux à fabriquer (2) ;
c) liaison les uns avec les autres des corps en plastique (4) situés les uns contre les autres dans l'outil de formage, un liant étant introduit dans l'outil de formage pour la liaison et/ou les corps en plastique (4) étant soumis à l'effet de la chaleur pour la liaison.

8. Procédé selon la revendication 7, **caractérisé en ce que** les corps en plastique (4) présentent une forme sphérique ou ellipsoïde.

9. Procédé selon la revendication 7 ou 8, **caractérisé en ce que** le matériau de départ pour la fabrication des corps en plastique (4) présente une dureté comprise entre 75 et 90 Shore A.

10. Procédé selon l'une quelconque des revendications 7 à 9, **caractérisé en ce que** les corps en plastique (4) présentent une densité en vrac comprise entre 100 et 300 kg/m³.

11. Procédé selon l'une quelconque des revendications 7 à 10, **caractérisé en ce que** la liaison des corps en plastique (4) selon l'étape c) de la revendication 7 s'effectue en ajoutant aux corps en plastique (4) un liant ayant un pourcentage en poids compris entre 5 % et 30 % par rapport aux panneaux finis (2).

12. Procédé selon l'une quelconque des revendications 7 à 11, **caractérisé en ce que** le liant présente des propriétés élastiques.

13. Procédé selon l'une quelconque des revendications 7 à 10, **caractérisé en ce que** la liaison des corps en plastique (4) selon l'étape c) de la revendication 7 s'effectue en introduisant de la vapeur d'eau sous pression dans l'outil de formage.

14. Procédé selon la revendication 13, **caractérisé en ce que** la pression de la vapeur d'eau est comprise entre 1,0 et 5,0 bars.
